# EUROPÄISCHE PATENTSCHRIFT

(11) **EP 0 245 588 B1**
(45) Veröffentlichungstag und Bekanntmachung des Hinweises auf die Patenterteilung: **27.06.1990**
(21) Anmeldenummer: 87102017.8
(22) Anmeldetag: 13.02.1987
(51) Int. Cl.: G21G 4/08

(54) **Verfahren zur Feinreinigung von Spaltmolybdän**
Process for the fine purification of fission molybdenum
Procédé de purification poussée du molybdène de fission

(30) Priorität: 15.05.1986 DE 3616391
(43) Veröffentlichungstag der Anmeldung: 19.11.1987
(73) Patentinhaber: KERNFORSCHUNGSZENTRUM KARLSRUHE GMBH, D-76050 Karlsruhe (DE)
(72) Erfinder: Bürck, Jochen, D-7502 Malsch (DE); Abdel Hadi Ali, Sameh, Dr., D-7505 Ettlingen (DE)

(56) Entgegenhaltungen:
- DD-A- 136 385
- CHEMICAL ABSTRACTS, Band 105, 1986, Zusammenfassung Nr. 160471u, Columbus, Ohio, US; J. BUERCK: "Sorption behavior and thermal desorption of fission products form loaded metal oxide exchangers", & KERNFORSCHUNGSZENT. KARLSRUHE, [BER.] KfK 1986, KfK 4095, 156 pp
- KERNENERGIE, Band 28, Nr. 8, 1985, Seiten 352-354; G. BERNHARD et al.: "Eine Anlage zur Feinreinigung von Spaltmolybdän"

## Beschreibung

Die Erfindung betrifft ein Verfahren zur Feinreinigung von Spaltmolybdän, gelöst in anionischer Form gemeinsam mit Anionen der Spaltprodukte des J, Sn, Ce, Ru und Zr in wäßriger mineralsauerer Lösung, bei welchem
a) in einem Sorptionsschritt das Spaltmolybdän an einem Metalloxid fixiert und
b) in einem Desorptionsschritt wieder freigesetzt wird.

Aufgrund seiner Eigenschaften wird das radioaktive, verhältnismäßig kurzlebige Nuklid Technetium-99m in der Nuklearmedizin verwendet. Hierzu wird es möglichst kurzzeitig vor seiner Anwendung aus dem Mutternuklid/Tochternuklid-Gleichgewicht als Tochter von Molybdän-99 abgetrennt. Die Herstellung des Mutternuklids Mo-99 ist bekannt. Beispielsweise wird aus einer Uran-Aluminium-Legierung der ungefähren Zusammensetzung UAI₃, die wegen der oft unterschiedlichen Aluminiumanteile meist mit UAlₓ bezeichnet wird, nach einer fünf- bis zehntägigen Neutronenbestrahlung in einem Kernreaktor unter Zwangskühlung und nach einer anschließenden ca. eintägigen Abkühlzeit des UA1₃-Targets das Mo-99 nach einer Reihe von chemischen Verfahrensschritten gewonnen. Hierbei werden die Target-Platten beispielsweise in drei- bis sechsmolarer Natronlauge gelöst, wobei außer der alkalischen Lösung ein fester Rückstand und Abgas entstehen. Im Abgas sind außer Wasserstoff und Stickstoff-Trägergas u.a. Xe-133, Xe-135, Kr-85 und J-131 vorhanden. Im festen Rückstand finden sich U0₂ und Na₂U₂0₇. Die Lösung enthält Aluminium-lonen und Spaltproduktionen, wie z. B. Ionen der Alkali-und Erdalkali-Metalle, sowie von Jod, Zinn und Molybdän und geringere Mengen von Ionen schwerlöslicher Elemente wie Cer, Ruthenium und Zirkonium. Die vom Rückstand abgetrennte alkalische Lösung wird dann mehreren Sorptions-, Wasch- und Elutionsschritten unterworfen, wobei als Sorptionsmittel zunächst verschiedene organische Austauscherharze Verwendung finden. Durch diese Prozedur wird das Molybdän-99 bereits weitgehend von den anderen gelöst vorliegenden Spaltproduktionen dekontaminiert. Da jedoch eine wichtige Voraussetzung für die Nutzung des Molybdän-Endproduktes und seines Tochternuklids Technetium-99m deren Reinheit ist, sind weitere Reinigungsschritte erforderlich.

Diese weitere als Feinreinigung bezeichnete Verfahrensführung wurde bisher beispielsweise wie folgt durchgeführt:
a) die durch Elution des letzten organischen Ionenaustauschers erhaltene alkalische Lösung wurde mit Mineralsäure auf pH ca. 2 angesäuert,
b) über ein saures Aluminiumoxid zur Sorption des Molybdän-99 geleitet,
c) das beladene Al₂O₃ gewaschen und anschließend mit Ammoniaklösung eluiert,
d) ca. 2 bis 3 I der ammoniakalischen Elutionslösung eingedampft auf ca. 2 bis 3 ml konzentrierte Lösung,
e) die konzentrierte Lösung in einen Platintiegel überführt und darin zur Trockne eingedampft, der Tiegel in eine Verflüchtigungsapparatur überführt und anschliessend auf eine Temperatur bis zu ca. 600°C erhitzt zum vollständigen Austreiben aller Ammoniumsalze und organischen Resten bzw. Verunreinigungen, beispielsweise von den organischen Austauscherharzen, von Kunststoffschläuchen und -Ventilen,
f) der Rückstand aus e) zur Molybdän-99-Sublimation aus dem Platintiegel hocherhitzt auf ca. 900° bis 1000°C,
g) außerhalb der Heizzone das ⁹⁹Mo oxid desublimiert
h) nach Erkalten mit Natronlauge gelöst.

Diese zum Stande der Technik gehörige Verfahrensweise ist nicht nur umständlich und zeitraubend. Da das Verfahren unter starker Strahlenabschirmung durchgeführt werden muß, entstehen mit der Fernbedienung manipulationsintensive Verfahrensschritte außer dem zeitraubenden Eindampfschritt, bei welchem stets die Gefahr des Überschäumens nicht ausgeschlossen werden kann.

Aufgabe der Erfindung ist es daher, ein Verfahren zur Feinreinigung von Molybdän-99 (Spaltmolybdän) zu schaffen, welches unter den erschwerenden Arbeitsbedingungen weitgehend störunanfällig, sicher, mit geringerem Aufwand an Betriebszeit, Betriebsapparatur und Handhabungstechnik durchgeführt werden kann und ein hochreines Mo-99-Produkt bei gleichzeitig verringertem Volumen an radioaktivem Abfall liefert.

Die Aufgabe wird erfindungsgemäß gelöst durch die in den Kennzeichen der Ansprüche 1 oder 6 aufgeführten Maßnahmen. Vorteilhafte Ausbildungen des erfindungsgemäßen Verfahrens sind in den Kennzeichen der abhängigen Ansprüche 2 bis 5 aufgeführt

Die Durchführung des Desorptionsschrittes des erfindungsgemäßen Verfahrens erfolgt in einer Vorrichtung, wie sie in den Kennzeichen der Ansprüche 7 bis 10 beschrieben ist.

Zwar wurde eine Anlage und ein Verfahren zur Feinreinigung von Spaltmolybdän, bei welchem Mo-99 an saurem AI₂0₃ sorbiert und zum Teil von anderen Spaltprodukt-Anionen abgetrennt wird, in Kernenergie 28 (1985), Heft B, Seiten 352 bis 354 beschrieben, doch wird dort folgender Verfahrensgang durchgeführt:
Aufkonzentrieren von 20 I Mo-99-haltigem ammoniakalischem Eluat auf 400 ml
Einstellen dieses Rohkonzentrates auf 0,1 M HN0₃
Überleiten der angesäuerten Lösung über saures AI₂0₃
Eluieren des Mo-99 vom A1₂0₃
Ansäuern des Eluats und Verteilen auf Quarzglaskolben
Eindampfen der Lösungen in den Quarzglaskolben zur Trockne nach dem Rotationsverdampferprinzip
Erhitzen der Kolben im Hochtemperaturofen auf 1000°C zur Sublimierung des entstandenen Mo-99-Oxids und
Auflösen des Sublimats nach Abkühlung in verdünnter Natronlauge.

Je Sublimationskolben wird eine Trägermenge an inaktivem Molybdat in Form von (NH4)₆M₀₇0₂₄ zur vollständigeren Sublimation des Mo-99 zugegeben, die 40 mg Mo je Sublimationskolben nicht überschreiten soll. In der genannten Druckschrift wird erwähnt, daß eine direkte Sublimation der Mo-99-Aktivität vom A1₂0₃ nicht möglich sei.

Es wurde nun festgestellt, daß die Sorption von Molybdän-99-lonen aus einer wäßrigen, Molybdän und andere Spaltprodukte enthaltenden Lösung an amphoteren Metalloxiden im erfindungsgemäßen Feinreinigungsverfahren weitgehend pH-unabhängig erfolgen kann:
an AI₂0₃ aus Lösungen mit pH 0,5 bis pH 8
an Sn0₂ aus Lösungen von pH 0 bis ca. pH 4.

Weitere besondere Vorteile des erfindungsgemäßen Verfahrens sind
die Zugabe an inaktivem Trägermolybdat zur angesäuerten Ausgangslösung vor der Sorption am amphoteren Oxid kann eingeschränkt werden auf 2 bis 3 mg Mo pro Gramm zur Verwendung kommendes Metalloxid
hierdurch wird eine höhere spezifische Aktivität auf dem Sorptionsmittel Ci/g erreicht
die direkte Sublimierung des Mo-99-Oxids vom Sorptionsmittel verkürzt die Betriebsdauer gegenüber einer Elution von der A1₂0₃-Säule mit wäßriger Ammoniaklösung, Eindampfen des Eluats und Sublimierung des Mo-99-Oxids aus dem Trokkenrückstand beträchtlich
die Vereinfachung der Handhabungstechnik bringt Sicherheit und ebenfalls Zeitersparnis mit sich
eine zusätzliche Dekontamination des Endprodukts gewährleistet eine gute Qualität auch bei auftretenden Störungen
im Falle eines Durchbruchs von Verunreinigungen durch die letzte Kolonne mit organischem Ionenaustauscherharz wird eine ausreichende Dekontamination des Mo-99 und eine ausreichende Qualität des Endprodukts gewährleistet.

Im folgenden wird das erfindungsgemäße Verfahren anhand von beispielhaften Sorptionsund Desorptions-Versuchen mit verschiedenen amphoteren Metalloxiden und mit wäßrigen, Mo-99-Indikator- haltigen Simulat-Lösungen nichtradioaktiver Trägerionen der Species, die im echten angesäuerten Eluat des letzten organischen Ionenaustauschers vorhanden sind, näher beschrieben und die Resultate in Verbindung mit den Figuren veranschaulicht. Dabei ist zu beachten, daß die Anwendung des Verfahrens auf echte Eluate im radioaktiven Betrieb eine Verbesserung der Feinreinigung des Mo-99 bzw. eine Erhöhung der Dekontaminationsfaktoren im Hinblick auf die verunreinigenden Spaltnuklide gegenüber den Dekontaminationsfaktoren, die die aufgeführten Versuche erbrachten, erwarten läßt.

Die Konzentrationen der in den Sorptions- und Desorptionsexperimenten untersuchten Elemente entsprachen solchen im bekannten Spaltmolybdän-99-Separationsprozeß auftretenden Molaritäten (10-⁵-10⁻³ Mol/l) von Spaltprodukten, wenn aufgrund von Prozeßstörungen in den vorhergehenden chromatographischen Trennschritten (Vorreinigung) ein vollständiger Aktivitätsdurchbruch bis zu den abschließenden Feinreinigungsmaßnahmen des erfindungsgemäßen Verfahrens erfolgen würde. Hinsichtlich einer zusätzlichen Mo-Dekontamination mittels des beschriebenen Verfahrens wurden also die ungünstigsten Bedingungen in Bezug auf die Anwesenheit anderer Spaltprodukte gewählt. Bei den im Routinebetrieb anfallenden Prozeßlösungen (nach der letzten Kolonne mit organischem Austauscherharz) ist das Verhältnis von Molybdän zu den anderen relevanten partiell anionisch vorliegenden Elementen wie Ru, Sn, und Zr durch die Abreicherung dieser Elemente in den chromatographischen Hauptreinigungsstufen der Vorreinigung wesentlich günstiger. Die nachfolgenden Experimente wurden überdies separat für jedes Element durchgeführt, so daß beim Vorliegen eines Spaltproduktgemisches die Mitsorption der gegenüber den hochgeladenen Mo₇O₂₄⁶⁻-Anionen nur niedrig geladenen Spaltproduktspecies weiter zurückgedrängt werden dürfte. Hierdurch wären aber noch weitaus höhere Dekontaminationsfaktoren als die in den Versuchen erreichten möglich.

Die Rückhaltung der Elemente Cer und Jod an den Metalloxiden lag im Rahmen der statistischen Fehlergrenzen der Aktivitätsmessungen (Vergleich der Impulsraten der abpipettierten Lösungs-Aliquote vor und nach der Sorption), so daß ein eventuell sorbierter Anteil als vernachlässigbar angesehen werden muß. Hierdurch sind die Dekontaminationsfaktoren für Ce und J bereits für den Sorptionsschritt sehr viel größer als 100. Aufgrund dieser Ergebnisse waren Desorptionsexperite für diese beiden Elemente nicht mehr durchführbar.

Als Trägergas sind nicht nur mit H₂O beaufschlagter Stickstoff oder mit H₂O beaufschlagter Sauerstoff verwendbar, sondern auch andere H₂0 enthaltende Gasgemische, wie z. B. Luft, Edelgase mit oder ohne 0₂ etc.

### Versuch 1

Zur Molybdänrückhaltung an A1₂0₃, Sn0₂ und Zr0₂ wurde eine inaktive Molybdat-Lösung, welche salpetersauer war und eine Molybdänkonzentration von 1,77 x 10-³ Mol/I aufwies, bei verschiedenen Aufgabebeladungen (mg Mo/g Sorptionsmittel-Oxid bzw. Austauscher) untersucht. Die Ergebnisse sind in den Figuren 2 und 3 aufgeführt. Figur 2 zeigt dabei die Mo-Rückhaltung aus 0,02 M HN0₃-Lösungen, wobei die Kurve 21 für die Sorption an saurem A1₂0₃ steht, die Kurve 22 für die Sorption an Sn0₂ und die Kurve 23 für die Sorption an Zr0₂. Die Kurvenwerte der Figur 3 wurden aus 1 M HN0₃-Lösungen erhalten. Die Kurve 31 gibt die Mo-Rückhaltung an saurem Al₂O₃, die Kurve 32 an SnO₂ und die Kurve 33 an ZrO₂ wieder. Aus diesen Ergebnissen läßt sich erkennen, daß eine Mo-Sorption aus schwachsauren Lösungen an AI₂0₃ bis zu einer Aufgabebeladung von ca. 30 mg Mo/g Austauscher erreicht wird. Bei der Verwendung von Sn0₂ ist zwar eine Aufgabebeladung von nur ca. 4 mg Mo/g Austauscher brauchbar, dies jedoch bis zu einer hohen Säurestärke der wäßrigen Lösung. Die Mo-Rückhaltung an Zr0₂ (Kurve 23) ist vergleichar mit der an Sn0₂ (ca. 4 mg Mo /g Zr0₂ Durchbruchskapazität).

Kurve 33 gibt die Mo-Rückhaltung aus 1 M HN0₃-Lösung wieder, wobei zu erkennen ist, daß die Sorption bei einer höheren Säurestärke der Aufgabelösung-wie auch schon bei den anderen Oxiden festgestellt wurde-verringert wird. Der Kapazitätsverlust des Zr0₂ ist etwas größer als beim Sn0₂, jedoch weitaus geringfügiger als beim Al₂O₃-System. ZrO₂ ist bezüglich seines Sorptionsverhaltens somit weitgehand dem Sn0₂ vergleichbar.

### Versuch 2

In Abhängigkeit vom pH-Wert der Speiselösung, welche eine Molybdän-Konzentration von 2,2 x 10-³ Mol/1 besaß, wurden bei einer Mo-Aufgabebeladung von 3 mg/g Austauscher während einer Kontaktzeit von 20 Stunden die Mo-Verteilungskoeffizienten an A1₂0₃ und Sn0₂ untersucht. In Figur 4 sind die Einzelergebnisse für die Verteilungskoeffizienten K_{D} (ml/g) zu den Kurven 41 an Al₂O₃ und 42 an SnO₂ zusammengezogen. Die weitgehende pH-Wert-Unabhängigkeit der beiden Austauscher-Arten bzw. Sorptionsmittel bei den angegebenen Bedingungen tritt klar hervor.

### Versuch 3

### (direkte Molybdän-Sublimation aus dem beladenen Metalloxid-Austauscher bzw. -Sorptionsmittel)

Mit Molybdat-Anionen beaufschlagte Metalloxid-Austauscher-Partikel 1 wurden in eine Sublimationsvorrichtung nach Figur 1 in den Sublimationsraum 2, welcher zur Seite der Trägergaszuführung 4 durch eine gasdurchlässige Quarzfritte 6 abgeschlossen ist, eingeführt. Außerhalb des Raumes 2 ist um diesen herum eine Induktionsheizung 8 (Generator hierzu in Figur 1 nicht gezeigt) mit einem den Raum 2 umgebenden Graphitring 9 innerhalb der Induktionsheizeinrichtung 8 angeordnet. Hierdurch wird die gezielte Aufbringung auch hoher Temperaturen, wie 1200° bis 1300°C, ermöglicht. Der Sublimationsraum 2 ist gegenüber dem Raum 3, in welchem die Desublimation des Mo-Oxids stattfindet, durch eine Quarzfritte 7 abgeschlossen. Der Desublimationsraum 3 weist Quarzfüllkörper 10 auf, die die Desublimation erleichtern. Zur leichteren Auflösung des im Raum 3 desublimierten Mo-Oxids ist der Teil 11 der Vorrichtung, der den Desublimationsraum 3, die Quarzfritte 7 und das Gasableitungsrohr 5 enthält, vom Rest der Vorrichtung abnehmbar ausgebildet.

Anstelle der Quarzfritte 6 kann auch ein Einsatz aus beispielsweise einem Pt-Tiegel mit durchbohrtem oder perforiertem Boden, welcher das beladene Metalloxid aufnimmt, den Raum 2 gegenüber der GasZuführung 4 während der Durchführung der Sublimation des Mo-99-Oxids abschließen. Die Heizung 8 der Vorrichtung ist nicht auf eine induktive Heizung beschränkt, sondern kann durch andere brauchbare, von außen auf den Raum 2 wirkende Heizeinrichtungen gebildet sein.

In der beschriebenen Vorichtung wurde nun die Molybdänsublimation aus beladenen Metalloxid-Austauschern als Funktion der Sublimationszeit bei verschiedenen Temperaturen untersucht. Die Beladung der Metalloxid-Austauscher betrug jeweils 4,7 mg Mo/g Austauscher. Die Ergebnisse sind in den Figuren 5 und 6 dargelegt. Figur 5 zeigt die Molybdänsublimationsausbeuten F in Prozenten der ursprünglichen Beladung aus AI₂0₃ bei den Temperaturen
1250°C (Kurve 51)
1150°C (Kurve 52)
1075°C (Kurve 53)
960°C (Kurve 54)

mit einem Trägergas N₂/H₂0 mit einem Durchfluß von 33,3 I/Stunde mit 32 g H₂0/Stunde. Es ist zu erkennen, daß innerhalb einer Sublimationszeit von ca. 90 Minuten nur bei 1250°C befriedigende Ergebnisse erzielt werden können. Figur 6 zeigt, daß die Molybdänsublimationsausbeute F aus beladenem Sn0₂-Austauscher hohe Werte über 90% bereits bei einer Sublimationszeit von ca. 30 Minuten zu erreichen sind. Die Ausbeuten, mit einem Trägergas N₂/H₂0 (Gasdurchsatz und Wasseranteil wie zu Figur 5 beschrieben) ergeben die Kurve 62 und werden sogar noch übertroffen durch die Ausbeuten, welche mit einem Trägergasstrom aus Sauerstoff und Wasser des gleichen Durchsatzes und Wassergehaltes, wie für N₂/H₂0 beschrieben, erhalten wurden (siehe Kurve 61).

Mit einem sauerstoffhaltigen Trägergas ohne H₂0-Anteil wurden aus beladenem Sn0₂ Mo-Sublimationsausbeuten erhalten (siehe Kurve 63), die bei Sublimationszeiten bis 80 Minuten zwischen den Kurven 61 und 62 liegen, jedoch ab 80 Minuten 98% erreichten.

Die Abhängigkeit der Molybdänsublimationsausbeuten aus A1₂0₃- bzw. SnO₂-Austauschern in Abhängigkeit von der Molybdänbeladung bei 1250°C und einer Sublimationszeit von 40 Minuten unter Verwendung eines Trägergases aus N₂/H₂0 mit 33,3 I/Stunde und 32 g H₂0/Stunde zeigt Figur 7. Während aus AI₂0₃ erst von einer Beladung von 4,7 mg Mo/g Austauscher an eine über 90%ige Ausbeute erhältlich ist (Kurve 71), ist aus Sn0₂ eine Ausbeute in gleicher Höhe für den Beladungsbereich 0,5 mg Mo/g ' Austauscher bis 4,7 mg Mo/g Austauscher (Kurve 72) zu erzielen.

Die Dekontaminationsfaktoren der Spaltprodukte Ru, Sn, und Zr, bezogen auf Mo, im SnO_{z}-System sind folgende:

Nach 30 Minuten Sublimationszeit bei 1250°C für Ru: ca. 40, für Sn: größer als 100 und für Zr: größer als 100.

In der beschriebenen Sublimationsvorrichtung nach Figur 1 wurde das Molybdändesorptionsverhalten aus Zr0₂, welches mit 4,7 mg Mo/g beladen war, ermittelt., Die folgende Tabelle gibt einige prozentuale Verflüchtigungsausbeuten bei 1250°C und N₂/H₂0- bzw. 0₂/H₂0-Trägeratmosphäre wieder:

Die aus diesen Einzelmessungen erhaltenen Ausbeutewerte sind mit den im AI₂0₃-System bei den gleichen Sublimationsparametern ermittelten Werten vergleichbar. Bei einer kleineren Mo-Beladung von 0,5 mg Mo/g Zr0₂ ergab sich unter 0₂/H₂0- Trägergas bei 1250°C wie schon beim A1₂0₃ eine Verringerung der Sublimationsausbeute nach 30 Min.-Sublimationszeit auf lediglich 60,2%.

## Patentansprüche

1. Verfahren zur Feinreinigung von Spaltmolybdän, gelöst in anionischer Form gemeinsam mit Anionen der Spaltprodukte des J, Sn, Ce, Ru und Zr in wäßriger mineralsauerer Lösung, bei welchem
a) in einem Sorptionsschritt das Spaltmolybdän an einem Metalloxid fixiert und
b) in einem Desorptionsschritt wieder freigesetzt wird, dadurch gekennzeichnet, daß
c) die wäßrige Lösung zur Sorption der Anionen des Mo, J, Ce, Ru, Sn, und Zr über ein amphoteres Oxid geleitet wird,
d) das beladene Oxid getrocknet wird und danach zur Sublimation des Mo auf eine Temperatur im Bereich von 1200°C bis 1300°C erhitzt und gleichzeitig mit einem Wasserdampf enthaltenden Trägergasstrom beaufschlagt wird,
e) durch Abkühlung auf eine Temperatur unterhalb 600°C das Mo aus dem Trägergasstrom desublimiert wird und der hierdurch entstehende Mo-Rückstand nach weiterer Abkühlung auf Raumtemperatur in einer wäßrigen Lösung einer starken Alkalie aufgelöst und in eine MolybdatLösung überführt wird.

2. Verfahren nach Anspruch 1, dadurch gekennzeichnet, daß als amphoteres Oxid Sn0₂ verwendet wird.

3. Verfahren nach Anspruch 1, dadurch gekennzeichnet, daß als amphoteres Oxid Y-Al₂0₃ verwendet wird.

4. Verfahren nach Anspruch 1, dadurch gekennzeichnet, daß als amphoteres Oxid Zr0₂ verwendet wird.

5. Verfahren nach Anspruch 1, dadurch gekennzeichnet, daß der Trägergasstrom außer Wasserdampf Sauerstoff enthält.

6. Verfahren zur Feinreinigung von Spaltmolybdän, gelöst in anionischer Form gemeinsam mit Anionen der Spaltprodukte des J, Sn, Ce, Ru und Zr in wäßriger mineralsauerer Lösung, bei welchem
a) in einem Sorptionsschritt das Spaltmolybdän an einem Metalloxid fixiert und
b) in einem Desorptionsschritt wieder freigesetzt wird, dadurch gekennzeichnet, daß
c) die wäßrige Lösung zur Sorption der Anionen des Mo, J, Ce, Ru, Sn und Zr über Sn0₂ geleitet wird,
d) das beladene Sn0₂ getrocknet wird und danach zur Sublimation des Mo auf eine Temperatur im Bereich von 1200°C bis 1300°C erhitzt und gleichzeitig mit einem Sauerstoff enthaltenden Trägergasstrom beaufschlagt wird,
e) durch Abkühlung auf eine Temperatur unterhalb 600°C das Mo aus dem Trägergasstrom desublimiert wird und der hierdurch entstehende Mo-Rückstand nach weiterer Abkühlung auf Raumtemperatur in einer wäßrigen Lösung einer starken Alkalie aufgelöst und in eine Molybdat-Lösung überführt wird.

7. Vorrichtung zur Durchführung des Desorptionsschrittes des Verfahrens nach Anspruch 1 oder 6, gekennzeichnet durch einen das beladene amphotere Metalloxid (1) aufnehmenden beheizbaren ersten Raum (2) und einen zweiten, das Sublimat aufnehmenden Raum (3) zwischen einer Gaszuführung (4) und einer Gasableitung (5), durch zwei von einander getrennt angeordnete, gasdurchlässige Membranen bzw. Fritten (6, 7), von denen die eine Fritte (6) den ersten Raum (2) gegenüber der Gaszuführung (4) abschließend und die andere Fritte (7) den ersten Raum (2) von dem in Strömungsrichtung der Gasführung angeordneten zweiten Raum (3) trennend ausgebildet ist und durch eine Heizung (8).

8. Vorrichtung nach Anspruch 7, dadurch gekennzeichnet, daß die Heizung (8) als induktive Heizeinrichtung mit einer dem ersten Raum (2) zugewandten Graphitschicht (9) ausgebildet ist.

9. Vorrichtung nach Anspruch 7, dadurch gekennzeichnet, daß der zweite Raum (3) mit Quarzfüllkörpern (10) versehen ist.

10. Vorrichtung nach Anspruch 7, dadurch gekennzeichnet, daß der Teil (11) der Vorrichtung, der den zweiten Raum (3), die Fritte (7) und die Gasableitung (5) umfaßt, vom Rest der Vorrichtung abnehmbar ausgebildet ist.

## Revendications

1. Procédé de purification poussée de molybdène de fission dissous sous forme anionique en présence d'anions de produits de fission de I, Sn, Ce, Ru et Zr dans une solution aqueuse d'acide minéral, dans lequel:
a) dans une étape d'adsorption le molybdène de fission est fixé sur un oxyde métallique et,
b) dans une étape de désorption, il est libéré, caractérisé en ce que:
c) on fait passer la solution aqueuse pour adsorber les anions de Mo, I, Ce, Ru, Sn et Zr sur un oxyde amphotère,
d) l'oxyde chargé est séché et ensuite pour sublimer Mo, on chauffe à une température comprise entre 1200°C et 1300°C et on balaye simultanément avec un gaz porteur contenant de la vapeur d'eau,
e) par refroidissement à une température inférieure à 600°C, on condense du courant de gaz porteur le Mo et le reste de Mo ainsi formé, après refroidissement à température ambiante est dissous dans une solution aqueuse d'un alcali fort et est transformé en une solution de molybdate.

2. Procédé selon la revendication 1, caractérisé en ce qu'on utilise Sn0₂ comme oxyde amphotère.

3. Procédé selon la revendication 1, caractérisé en ce qu'on utilise y-AI₂0₃ comme oxyde amphotère.

4. Procédé selon la revendication 1, caractérisé en ce qu'on utilise Zr0₂ comme oxyde amphotère.

5. Procédé selon la revendication 1, caractérisé en ce que le gaz porteur, outre la vapeur d'eau, contient de l'oxygène.

6. Procédé de purification poussée de molybdène de fission dissous sous forme anionique en présence d'anions de produits de fission de I, Sn, Ce, Ru, et Zr dans une solution aqueuse d'acide minéral, dans lequel:
a) dans une étape d'adsorption, le molybdène de fission est fixé sur un oxyde métallique et,
b) dans une étape de désorption, il est libéré, caractérisé en ce que:
c) on fait passer la solution aqueuse pour adsorber des anions de Mo, I, Ce, Ru, Sn et Zr sur Sn0₂,
d) l'oxyde Sn0₂ chargé est séché et ensuite pour sublimer Mo, on chauffe à une température comprise entre 1200°C et 1300°C et on balaye simultanément avec un gaz porteur contenant de l'oxygène,
e) par refroidissement à une température inférieure à 600°C, on condense, par un courant de gaz porteur, le Mo et le reste de Mo ainsi formé, après refroidissement à température ambiante, est dissous dans une solution aqueuse d'un alcali fort et est transformé en une solution de molybdène.

7. Dispositif pour réaliser l'étape de désorption du procédé selon la revendication 1 ou 6, caractérisé par une première chambre (2) recevant l'oxyde métallique (1) amphotère chargé qu'on peut chauffer, et une deuxième chambre (3) qui reçoit le sublimé entre une entrée de gaz (4) et une sortie de gaz (5), qui sont délimitées par deux membranes ou frittes (6, 7) perméables au gaz, disposés avec un intervalle entre eux, la première fritte (6) fermant la première chambre (2) du côté de l'entrée de gaz (4) et l'autre fritte (7) séparant la première chambre (2) de la deuxième chambre (3) disposée en aval de l'introduction de gaz, et caractérisé par un chauffage (8).

8. Dispositif selon la revendication 7, caractérisé en ce que le chauffage (8) est constitué en dispositif de chauffage inductif avec une couche de graphite (9) enveloppant la première chambre (2).

9. Dispositif selon la revendication 7, caractérisé en ce que la deuxième chambre (3) est munie de corps de remplissage en quartz.

10. Dispositif selon la revendication 7, caractérisé en ce que la pièce (11) du dispositif, qui comprend la deuxième chambre (3), la fritte (7) et la sortie de gaz (5) est démontable du reste du dispositif.

## Claims

1. Process for the fine purification of fission molybdenum, dissolved in anionic form together with anions of the fission products of I, Sn, Ce, Ru and Zr in aqueous, mineral acid solution, wherein
a) the fission molybdenum is fixed on a metallic oxide in a sorption step and
b) released again in a desorption step, characterised in that
c) the aqueous solution is passed over an amphoteric oxide for the sorption of the anions of Mo, I, Ce, Ru, Sn and Zr;
d) the charged oxide is dried and then, for the sublimation of the Mo, is heated to a temperature in the range of between 1200°C and 1300°C and is simultaneously charged with a carrier gas stream containing water vapour;
e) by cooling-down to a temperature of less than 600°C, the Mo is desublimated from the carrier gas stream and, afterfurther cooling-down to ambient temperature, the resultant Mo residue is dissolved in an aqueous solution of a strong alkali and converted into a molybdate solution.

2. Process according to claim 1, characterised in that Sn0₂ is used as the amphoteric oxide.

3. Process according to claim 1, characterised in that y-A1₂0₃ is used as the amphoteric oxide.

4. Process according to claim 1, characterised in that Zr0₂ is used as the amphoteric oxide.

5. Process according to claim 1, characterised in that the carrier gas stream contains oxygen as well as water vapour.

6. Process for the fine purification of fission molybdenum, dissolved in anionic form together with anions of the fission products of I, Sn, Ce, Ru and Zr in aqueous, mineral acid solution, wherein
a) the fission molybdenum is fixed on a metallic oxide in a sorption step and
b) released again in a desorption step, characterised in that
c) the aqueous solution is passed over Sn0₂ for the sorption of the anions of Mo, I, Ce, Ru, Sn and Zr;
d) the charged Sn0₂ is dried and then, for the sublimation of the Mo, is heated to a temperature in the range of between 1200°C and 1300°C and is simultaneously charged with a carrier gas stream containing oxygen;
e) by cooling-down to a temperature of less than 600°C, the Mo is desublimated from the carrier gas stream and, after further cooling-down to ambient temperature, the resultant Mo residue is dissolved in an aqueous solution of a strong alkali and converted into a molybdate solution.

7. Apparatus for carrying out the desorption step of the process according to claim 1 or 6, characterised by a heatable, first chamber (2), which accommodates the charged, amphoteric metallic oxide (1), and a second chamber (3), which accommodates the sublimate, situated between a gas supply pipe (4) and a gas discharge pipe (5), characterised by two gas-permeable membranes or frits (6, 7), which are spaced from each other, one frit (6) being adapted to seal the first chamber (2) from the gas supply pipe (4), and the other frit (7) being adapted to separate the first chamber (2) from the second chamber (3), which is disposed in the flow direction of the gas stream, and characterised by a heater (8).

8. Apparatus according to claim 7, characterised in that the heater (8) is an inductive heating means provided with a graphite layer (9) facing the first chamber (2).

9. Apparatus according to claim 7, characterised in that the second chamber (3) is provided with quartz fillers (10).

10. Apparatus according to claim 7, characterised in that the portion (11) of the apparatus, which includes the second chamber (3), the frit (7) and the gas discharge pipe (5), is adapted to be detachable from the rest of the apparatus.
